# EUROPÄISCHE PATENTSCHRIFT

(11) **EP 0 042 984 B1**
(45) Veröffentlichungstag und Bekanntmachung des Hinweises auf die Patenterteilung: **17.08.1983**
(21) Anmeldenummer: 81104207.6
(22) Anmeldetag: 02.06.1981
(51) Int. Cl.: C25B 11/04, C23C 17/00, C25B 1/34

(54) **Edelmetallfreie Elektrode und Verfahren zu ihrer Herstellung**
Electrode free from noble metals and process for its manufacture
Electrode sans métaux nobles et son procédé de fabrication

(30) Priorität: 28.06.1980 DE 3024611
(43) Veröffentlichungstag der Anmeldung: 06.01.1982
(73) Patentinhaber: BASF Aktiengesellschaft, 67063 Ludwigshafen (DE)
(72) Erfinder: Roos, Hans, Dr., D-6702 Bad Duerkheim (DE); Boehn, Hugo, D-6700 Ludwigshafen (DE); Bittler, Knut, Dr., D-6720 Speyer (DE); Kiener, Volker, Dr., D-6714 Weisenheim (DE); Wunsch, Gerd, Dr., D-6720 Speyer (DE)

## Beschreibung

Bei der Herstellung von Chlor oder Chlorverbindungen durch Elektrolyse wäßriger Natrium- bzw. Kaliumchloridlösungen werden heute im allgemeinen Titananoden mit edelmetallhaltigen Aktivschichten oder Graphitelektroden eingesetzt. Diese sogenannten dimensionsstabilen Titananoden haben gegenüber den Graphitelektroden den Vorteil, daß sich die äußeren Abmessungen während des Betriebs nicht ändern. Der Nachteil dieser Anoden liegt in den relativ hohen Herstellungskosten, bedingt durch die Verwendung von Edelmetall in der Aktivschicht.

Es ist auch bekannt, daß man Magnetit als Anodenmaterial zur Abscheidung von Chlor einsetzen kann, jedoch besitzt dieses Material bezüglich Chlor eine sehr hohe Überspannung, so daß seine Verwendung aufgrund des hohen Energieverbrauchs bereits seit längerer Zeit eingestellt wurde.

Es hat jedoch nicht an Versuchen gefehlt, auf der Basis des wesentlich preiswerteren Eisenoxids edelmetallfreie Elektroden bereitzustellen, die einerseits eine technisch und wirtschaftlich befriedigende niedrige Abscheidespannung aufweisen und andererseits gleichzeitig eine für Chlor ausreichende chemische Beständigkeit aufweisen.

So wird in der DDR-Patentschrift 98 838 eine vorwiegend aus dreiwertigem Eisenoxid mit Zusätzen von einem oder mehreren Metalloxiden bestehende Elektrode beschrieben. Zur Herstellung dieser Elektrode wird aus einer Eisensalzlösung über eine Trägerfällung ein Oxidgemisch erhalten, das anschließend verpreßt und in sauerstoffhaltiger Atmosphäre gesintert wird. Als Zusatzoxide werden Titandioxid, Zirkondioxid und/oder Zinndioxid genannt. Diese Elektrode besitzt jedoch ein Abscheidepotential für Chlor von 1,65 V GKE (gemessen gegen gesättigte Kalomel-Elektrode), bei einer Stromdichte von 1 kA/m², was bezogen auf das Wasserstoffnormalpotential einer Chlorabscheidespannung von 1,9V entspricht. Mit zunehmender Stromdichte erhöht sich das Abscheidepotential beträchtlich, so daß diese Elektrode bei den in technischen Anlagen derzeit üblicherweise angewandten Stromdichten von 1,5 bis 2,0 kA/m² ein unzulässig hohes Abscheidepotential erreicht.

In der DE-OS 2 320 883 werden Anoden beschrieben, die aus gesinterten Körpern mit Spinellstruktur der allgemeinen Formel MₓFe₃-ₓ0₄ bestehen und als Chloranoden geeignet sein sollen. In dieser Formel bedeutet M ein Metall aus der Gruppe Mangan, Nickel, Kobalt, Magnesium, Kupfer, Zink und/oder Cadmium und x steht für 0,05 bis 0,4. Bei diesen Elektroden wird besonders auf die verbesserte Korrosionsbeständigkeit im Vergleich zu herkömmlichen Magnetitelektroden hingewiesen, während auf die für die Beurteilung einer Elektrode wesentlichen Abscheidepotentiale nicht abgehoben wird. Wie eigene Untersuchungen (vgl. Vergleichsbeispiel 1) gezeigt haben, liegen diese Abscheidepotentiale bei technisch gebräuchlichen Stromdichten von 1,5 kA/m², bei 1750 bis 2000 mV (gemessen gegen H₂-Normalelektrode).

In den US-PS 3 977 958 und 4 142 005 werden Elektroden beschrieben, die aus einem elektrisch leitenden Substrat bestehen, auf das ein Einzelmetall - spinell der Formel C₀₃0₄ als elektrochemisch aktive Substanz aufgebracht ist, der zusätzlich modifizierende Oxide der Gruppen IIIB-VIIB, IIIA-VA, sowie der Lanthaniden oder Actiniden enthalten kann. Aber auch die Abscheidepotentiale dieser Elektroden genügen nicht den technischen Anforderungen.

Der vorliegenden Erfindung lag die Aufgabe zugrunde, Elektroden bereitzustellen, deren elektrochemisch aktive Schicht Spinelle enthält, die vor allem als Anoden für die Abscheidung von Chlor in Elektrolysezellen geeignet sind und die neben einer guten Korrosionsbeständigkeit gegenüber dem Elektrolyten und den Elektrolyseprodukten, verbunden mit einer hohen Standdauer, eine niedrige Abscheidespannung für Chlor aufweisen.

Es wurde gefunden, daß diese Aufgabe durch eine spinellhaltige Elektrode gelöst wird, bei der die Spinelle aus einem Gemisch der Einzelspinelle des Eisens und Kobalts bestehen mit der Maßgabe, daß das Gewichtsverhältnis Eisenspinell zu Kobaltspinell von 30 : 70 bis 90 : 10 beträgt.

Wesentlich ist, daß die erfindungsgemäße Elektrode die beiden Spinelle als Einzelspinelle enthält und diese keinen Mischspinell bilden. Das Vorliegen der beiden Substanzen nebeneinander kann auf bekannte Weise durch eine Röntgenfeinstrukturanalyse nachgewiesen werden.

Vorzugsweise weist die aktive Schicht die beiden Spinelle in einem Gewichtsverhältnis von Fe₃0₄ zu Co₃0₄ von 40 : 60 bis 70 : 30 auf.

Die Aktivschicht kann auf einen elektrisch leitenden Träger, z. B. einem Ventilmetall, Graphit, Magnetit, aufgebracht sein. Es ist aber auch möglich, auf dieses Substrat ganz zu verzichten, d. h. daß die Elektrode in ihrer gesamten Stärke aus der Aktivschicht besteht.

Die Herstellung der erfindungsgemäßen Elektroden erfolgt unter solchen Bedingungen, daß eine Mischspinellbildung nicht stattfinden kann, wobei besondere Bedingungen zu beachten sind, da C₀₃0₄ die Tendenz hat, leicht in zweiwertiges Kobaltoxid und umgekehrt Fe₃0₄ die Tendenz hat, leicht in dreiwertiges Eisenoxid, unter Bildung eines Kobalt-Eisen-Mischspinells überzugehen.

Ein geeignetes Verfahren, um dieses Ziel zu erreichen, ist das Plasma-Spritzverfahren. Hierzu werden die beiden in Pulverform vorliegenden Spinelle vor der Verarbeitung gründlich gemischt. Sie sollten zweckmäßig Korngrößen von 10 bis 200 µm, vorzugsweise von < 125 µm, aufweisen. Die Mischung wird dann in den Vorratsbehälter einer Plasma-Spritzpistole eingegeben, wobei darauf zu achten ist, daß sowohl bei der Eindosierung als auch beim Transport keine Entmischung eintritt. Für die Beschichtung kann eine übliche Plasma-Spritzanlage verwendet werden, wobei als Trägergas entweder Argon allein oder Argon im Gemisch mit bis zu 10 Vol.-% Wasserstoff in Betracht kommen. Wesentlich ist ferner, daß die Plasma-Spritzanlage in einem niederen Energiebereich betrieben wird, d. h. daß Werte von 30 kW nicht überschritten werden, wobei aus konstruktiven Gründen ein Mindestbetrag von 6 kW eingehalten werden sollte.

Der zu beschichtende Körper sollte in bekannter Weise vorher entfettet und anschließend die Oberfläche durch Sandstrahlen, Beizen u. dgl. vorbereitet werden.

Der Abstand zwischen Plasmaflamme und zu beschichtendem Körper sollte zweckmäßig 7 bis 12 cm betragen. Die Plasmaflamme wird vor dem zu beschichtenden Körper so lange hin und her bewegt, bis die Spritzschicht die gewünschte Dicke erreicht hat. Die Aktivschicht ist bereits bei einer relativ geringen Dicke von 20 bis 30 µm wirksam, wobei selbstverständlich auch wesentlich dickere Schichten zulässig sind, bis zu Elektroden die ausschließlich aus dem elektrochemisch aktiven Material bestehen.

Zur Erhöhung der Auftragsleistung der Plasma-Spritzanlage kann man dem zu verspritzenden Spinell-Gemisch auch ein Pulver eines Ventilmetalls zusetzen. Selbstverständlich können auch andere Substanzen zugesetzt werden, sofern besondere Eigenschaften gewünscht werden und sofern diese anderen Substanzen die elektrochemische Aktivität der Spinellschicht nicht beeinträchtigen.

Die erfindungsgemäßen Elektroden zeigen, als Anoden bei der Elektrolyse von wäßrigen Alkalimetall-Chlorid-Lösungen eingesetzt, bei Stromdichten von 0,15 kA/m² ein Chlorabscheidepotential von 1395 mV, bezogen auf die H₂-Normalelektrode, d. h. die Überspannung beträgt nur ca. 35 mV. Aber auch bei den technisch vor allen interessierenden höheren Stromdichten von 1,5 bis 6 kA/m², sind die Elektroden durch eine niedrige Überspannung gekennzeichnet, wobei bei 1,5 kA/m² die Abscheidepotentiale je nach Substrat zwischen ca. 1450 und maximal etwa 1600 mV liegen. Demgegenüber werden in der oben bereits zitierten DDR-Patentschrift 98 838 bei niedrigeren Stromdichten von 1,0 kA/m² Abscheidepotentiale von 1650 bis 1730mV, gemessen gegen Kalomel-Elektrode, genannt, was einem Potential gegen die H₂-Normalelektrode von ca. 1900 bis 1980 mV entspricht.

Zudem zeichnen sich die erfindungsgemäßen Elektroden durch eine gute chemische und mechanische Widerstandsfähigkeit aus und sogar bei Verwendung von Graphit als Substrat kann auch bei längeren Standzeiten praktisch kein Abtrag festgestellt werden.

### Beispiel 1

a) Auf ein Titan-Streckmetallgitter (11 x 6 x 2 x 1,5 mm) mit der geometrischen Fläche von ca. 20 cm², welches mit einer zentralen elektrischen Ableitung aus Titan versehen ist, wird mit Hilfe eines Plasmabrenners ein Gemenge von Fe₃0₄ und C₀₃0₄ im Gewichtsverhältnis 70 : 30 aufgebracht. Zur Verwendung kommen Pulver mit einer Korngröße im Bereich von < 125 µm und Argon als Trägergas bei einer Spritzenergie von 18 kW. Nach Durchführung von 3 Spritzzyklen pro Seite im Abstand von 90 mm beträgt die Schichtdicke 30 gm.
b) Unter sonst gleichen Bedingungen wird ein Gemenge von Fe₃0₄ und Co₃0₄ im Gewichtsverhältnis von 50 : 50 und
c) im Gewichtsverhältnis von 30 : 70 aufgebracht.

Die auf diese Weise hergestellten Anoden werden unter den Betriebsbedingungen der Chloralkälielektroden einem Stromspannungstest unterzogen. Dabei werden folgende Abscheidepotentiale gemessen (gegen H_{z}-Normalelektrode):

### Beispiel 2

a) Die Anode wird wie in Beispiel 1 beschrieben hergestellt, wobei als Plasmagas ein Gemisch aus 90 Vol.-% Ar, 10 Vol.-% H₂ bei einer Spritzenergie von 17,2kW verwendet wird. Das Gewichtsverhältnis Fe₃0₄ zu C₀₃0₄ (Korngröße < 125 µm) beträgt 90 : 10. Der Strom-Spannungstest zeigt folgende Ergebnisse:
b) Bei einer Verwendung eines Plasmagases aus reinem Argon und einer Spritzenergie von 19,2 kW werden Anoden erhalten, die folgende Potentiale zeigen:

### Beispiel 3

Auf einen Grundkörper aus Elektrographit mit den Abmessungen der Elektrodenfläche von 20 x 15 x 10 mm wird eine Aktivschicht aus Fe₃0₄ zu C₀₃0₄ (Gewichtsverhältnis 70 : 30) aufgebracht. Als Trägergas dient Argon, die Spritzenergie beträgt 18 kW und der Abstand der Plasmaflamme von dem Elektrographitgrundkörper 9 cm.

Die Bestimmung des Abscheidepotentials ergibt:

Werte des unter gleichen Bedingungen gemessenen Grundkörpers ohne Aktivierung:

### Beispiel4

Auf ein Aluminiumblech der Größe 20 x 15 x 1,5 mm wird mit Hilfe einer Plasmaflamme mit Argon als Trägergas bei einer Spritzenergie von 17 kW, bei einem Abstand Plasmaflamme/Grundkörper 10 cm eine Pulvermischung aus Fe₃O₄ zu CO₃O₄ im Gewichtsverhältnis 66²/3 : 33¹/3, der 70 Gew.-% Titanpulver zugesetzt war, aufgespritzt. Nach Erreichen einer Schichtdicke von 1,5 mm wird der Beschichtungsvorgang abgebrochen, die aufgespritzte Schicht vom Aluminium abgelöst und die so hergestellte Negativform als Elektrode vermessen. Dabei werden folgende Abscheidepotentiale festgestellt:

### Vergleichsbeispiel 1

Verbindungen des Typs MₓFe₃-XO₄ (A=CO_{0,3}Fe_{2,7}O₄ und B=CO_{0,4}Fe_{2,6}O_{4,} entsprechend der DE-OS 2 320 883) werden analog Beispiel 1 mit Hilfe einer Plasmaspritzpistole auf einen entsprechenden Anodengrundkörper aus Titan aufgetragen und unter den gleichen Bedingungen wie in Beispiel 1 bis 4 beschrieben die Abscheidepotentiale bestimmt.

Dabei werden folgende Werte ermittelt:

Ein Vergleich dieser bei 1,5 kA/m² gemessenen Abscheidespannungen mit den in Beispielen 1 bis 4 gemessenen Abscheidespannungen bei den erfindungsgemäßen Elektroden zeigt eine Differenz von mehr als 250 mV.

### Vergleichsbeispiel 2

Wie in Beispiel 1 beschrieben, wird eine Elektrode hergestellt unter Verwendung von reinem C₀₃0₄ (entsprechend US-PS 3 977 958). Der Stromspannungstest zeigt folgende Ergebnisse:

Auch diese Elektrode zeigt gegenüber den erfindungsgemäßen Elektroden ein um ca. 200 mV erhöhtes Abscheidepotential bei 1,5 kA/m².

### Vergleichsbeispiel 3

Die Anode wird wie in Beispiel 1 beschrieben hergestellt, wobei als Plasmagas Argon bei einer Spritzenergie von 32 kW verwendet wird. Das Gewichtsverhältnis Fe₃0₄ zu C₀₃0₄ (Korngröße < 125 µm) beträgt 70 : 30. Die Bestimmung des Abscheidepotentials erfolgt unter den gleichen Bedingungen wie in Beispiel 1 bis 4. Dabei werden folgende Werte ermittelt:

Ein Vergleich dieser Abscheidepotentiale mit den Abscheidepotentialen der Elektrode gemäß Beispiel 1a, deren aktive Schicht mit einer Spritzenergie von 18 kW hergestellt worden ist, ergibt, daß letztere ein um 90 bis 170 mV niedrigeres Abscheidepotential besitzt.

## Patentansprüche

1. Elektrode, bei der zumindest die äußere elektrochemisch aktive Schicht Spinelle enthält, dadurch gekennzeichnet, daß die Spinelle aus einem Gemisch der Einzelspinelle des Eisens und Kobalts bestehen, mit der Maßgabe, daß das Gewichtsverhältnis Eisenspinell zu Kobaltspinell von 30 : 70 bis 90 : 10 beträgt.

2. Elektrode nach Anspruch 1, dadurch gekennzeichnet, daß das Gewichtsverhältnis Eisenspinell zu Kobaltspinell von 40 : 60 bis 70 : 30 beträgt.

3. Verfahren zur Herstellung der Elektroden nach Ansprüchen 1 bis 2, dadurch gekennzeichnet, daß man eine homogene, pulverförmige Mischung von Eisenspinell und Kobaltspinell mittels des Plasmaspritzverfahrens auf ein Substrat aufbringt, wobei man Argon als Plasmagas verwendet und die Spritzenergie 6 bis 30 kW beträgt.

4. Verfahren nach Anspruch 3, dadurch gekennzeichnet, daß das Plasmagas bis zu 10 Vol.-0/o Wasserstoff enthält.

5. Verfahren nach Ansprüchen 3 bis 4, dadurch gekennzeichnet, daß der Abstand Plasmaflamme/ Substrat 7 bis 12 cm beträgt.

6. Verfahren nach Ansprüchen 3 bis 5, dadurch gekennzeichnet, daß man das Substrat nach Aufbringen der Spinellschicht ablöst.

## Claims

1. An electrode of which at least the outer electrochemically active layer contains spinels, wherein the spinels consist of a mixture of the individual spinels of iron and cobalt, the weight ratio of iron spinel to cobalt spinel being from 30 : 70 to 90 : 10.

2. An electrode as claimed in claim 1, wherein the weight ratio of iron spinel to cobalt spinel is from 40 : 60 to 70 : 30.

3. A process for the production of an electrode as claimed in claim 1 or 2, wherein a homogeneous pulverulent mixture of iron spinel and cobalt spinel is applied to a substrate by plasma spraying, using argon as the plasma gas and a spraying energy of from 6 to 30 kW.

4. A process as claimed in claim 3, wherein the plasma gas contains up to 10% by volume of hydrogen.

5. A process as claimed in claim 3 or 4, wherein the distance of the plasma flame from the substrate is from 7 to 12 cm.

6. A process as claimed in claims 1 to 5, wherein the substrate is removed after the spinel layer has been applied.

## Revendications

1. Electrode dont au moins la couche extérieure, électrochimiquement active, contient des spinelles, caractérisée en ce que les spinelles sont constitués par un mélange des spinelles individuels du fer et du cobalt, avec cette condition que le rapport de poids du spinelle de fer au spinelle de cobalt se situe entre 30 : 70 et 90 : 10.

2. Electrode selon la revendication 1, caractérisée en ce que le rapport de poids du spinelle de fer au spinelle de cobalt se situe entre 40 : 60 et 70 : 30.

3. Procédé pour la fabrication des électrodes selon la revendication 1 ou 2, caractérisé en ce qu'on applique sur un support, au moyen du procédé de pulvérisation de plasma, un mélange pulvérulent homogène de spinelle de fer et de spinelle de cobalt, en utilisant l'argon comme gaz de plasma et en appliquant une énergie de pulvérisation de 6 à 30 kW.

4. Procédé selon la revendication 3, caractérisé en ce que le gaz de plasma contient jusqu'à 10% en volume d'hydrogène.

5. Procédé selon la revendication 3 ou 4, caractérisé en ce que la distance entre la flamme à plasma et le support est comprise entre 7 et 12 cm.

6. Procédé selon l'une quelconque des revendications 1 à 5, caractérisé en ce qu'on détache le support après avoir appliqué la couche de spinelles.
